# EUROPÄISCHE PATENTSCHRIFT

(11) **EP 1 017 889 B1**
(45) Veröffentlichungstag und Bekanntmachung des Hinweises auf die Patenterteilung: **27.02.2002**
(21) Anmeldenummer: 97939933.4
(22) Anmeldetag: 22.09.1997
(51) Int. Cl.: D01F 6/60

(54) **VERFAHREN ZUR HERSTELLUNG EINES FLUSENARMENS PA 6.6 INDUSTRIEGARNS**
PROCESS FOR PRODUCING AN INDUSTRIAL YARN PA 6.6 WITH LITTLE COTTON WASTE
PROCEDE POUR LA PREPARATION D'UN FIL INDUSTRIEL PA 6.6 A FAIBLE DENSITE DE CHARPIE

(43) Veröffentlichungstag der Anmeldung: 12.07.2000
(73) Patentinhaber: Rhodia Industrial Yarns AG, 6021 Emmenbrücke (CH)
(72) Erfinder: BERGER, Luzius, F-81380 Lescure d'Albigeois (FR); FISCHER, Klaus, CH-6004 Luzern (CH); LUVIZOTTO, José, CEP-09540-280 S o Caetano do Sul, SP (BR)
(74) Vertreter: Herrmann, Peter Johannes, Dr.
(86) Internationale Anmeldenummer: CH9700357
(87) Internationale Veröffentlichungsnummer: WO9915721

(56) Entgegenhaltungen:
- EP-A- 0 092 898
- EP-A- 0 382 569
- WO-A-93/05097
- CH-A- 688 554
- DE-C- 826 615

## Beschreibung

Die vorliegende Erfindung betrifft ein Verfahren zur Herstellung eines PA 6.6-Industriegarns, mit weniger als 1.5 Flusen/km, bestehend aus Filamenten mit einem Gesamttiter von 900 bis 2100 dtex, durch Schmelzspinnstrecken von Polyamid 6.6 mit einer Granulatviskosität RV > 75, bei einer Spulgeschwindigkeit vₛₚ, die folgende Bedingungen erfüllen muss:${\text{v}}_{\text{sp}} {\text{= (Ft}}_{\text{o}} {\text{/ Ft}}_{\text{x}} {\text{)}}^{\text{3}} {\text{* v}}_{\text{spo}} {\text{, wobei Ft = Festigkeit, Ft}}_{\text{o}} \text{=} {\text{84 cN/tex, Ft}}_{\text{x}} \text{= eff Ft in cN/tex} {\text{und v}}_{\text{spo}} \text{= 2750 m/min}$ bedeuten, unter Zugabe von Wasser.

Neben der Serimetrie stellt das Niveau der Flusen ein wesentliches Qualitätsmerkmal für ein Industriegarn dar. Bei Spulgeschwindigkeiten von mehr als 2750 m/min weisen Polyamidindustriegarne in der Regel ein zu hohes Flusenniveau in der Grössenordnung von mehr als 1,5 Flusen pro km auf.

Es ist bekannt, PA 66 Polymer vor dem Extruder oder in der Schmelze zu befeuchten. Ziel ist dabei jeweils die Sicherstellung konstanter Schmelzequalität. Die Feuchtigkeitszugabe erfolgt dabei geregelt über feuchten N₂ oder als direkte Wasserzudosierung, wobei der Schmelzedruck vor der Spinnpumpe als Regelgrösse benutzt werden kann.

Die Beeinflussung von physikalischen Eigenschaften von schmelzbaren Polyamiden durch Depolymerisation mittels Feuchtigkeit ist aus der EP-B-0 092 898 bekannt. Dort wird durch Zugabe von Wasser die Viskosität konstant gehalten. Die Aufgabe wird in der Herstellung einer Polymerschmelze mit konstanten physikalischen Eigenschaften gesehen.

Aufgabe der Erfindung ist es, ein Verfahren zur Herstellung eines flusenarmen PA 66 Industriegarns mit einer Festigkeit von wenigstens 84 cN/tex zur Verfügung zu stellen, welches bei möglichst schneller Verarbeitung ein Minimum an Flusen aufweist.

Diese Aufgabe wird erfindungsgemäss nach dem Kennzeichen nach Anspruch 1 gelöst.

In einer Variante mit einer relativen Granulatviskosität RV > 90, einer Feuchtigkeit >0.06 % und einer Festigkeit Ft > 90 cN/tex, kann bei einer Spinngeschwindigkeit vₛₚₒ grösser als die aus der Formel (1) berechnete Spinngeschwindigkeit ein Industriegarn mit hohem Titer und überraschend niedriger Flusenzahl erhalten werden, welche folgender Formel entspricht:${\text{Flusen Fl < (Ft}}_{\text{x}} {\text{/Ft}}_{\text{o}} {\text{)}}^{\text{3}} {\text{* v}}_{\text{spx}} {\text{/v}}_{\text{spo}} {\text{* Tt}}_{\text{x}} {\text{/Tt}}_{\text{o}} \text{,}$ wobei Ttₒ = der Titer 940 und Ttₓ der Titer bei der Spulgeschwindigkeit vₛₚₓ bedeuten.

Der Vorteil liege in einem tiefen Flusenniveau, das bei Einsatz von trockenem PA 66 Polymergranulat sonst nur bei tiefen Spinnstreckgeschwindigkeiten erzielt werden kann.

Der Wassergehalt des Polymergranulat vor dem Extruder liegt im Bereich von 0,04 - 0,14 Gew.-%, insbesondere 0.06 - 0.12 Gew.-%.

Die Erfindung soll anhand eines Beispiels näher erläutert werden.

Ein auf ein relative Viskosität (RV) von ca. 93 nachkondensiertes Polyamid 6.6 Polymer wurde vor dem Extruder mit unterschiedlichen Wassermengen beaufschlagt, so dass die resultierende Gesamtfeuchte des Polymers zwischen 0.16 und 0.02 % variiert. Die Spulgeschwindigkeit betrug in allen Ansätzen 2750 m/min. Der Durchsatz war konstant 46 kg/h. Die Festigkeit Ft war mit 85 cN/tex ebenfalls konstant.

Die Messung der relativen Granulatviskosität erfolgte in 90%-iger Ameisensäure nach ASTM-Methode D 789-81.

Der Flusentest erfolgte mit dem Warpstop 4050 der Firma Protechna, BRD. Es wurden 24 Wickel/Test ausgewertet.

Die Ergebnisse sind in Fig. 1 dargestellt. In Fig. 1 ist die Flusenzahl gegen den Wassergehalt im PA 6.6 Polymergranulat vor dem Schmelzen aufgetragen. Die Kurve 1 zeigt die Abhängigkeit für einen Titer von dtex 940 mit einer Granulat-RV von 93 und einem Durchsatz von 46 kg/h; Kurve 2 zeigt den Flusenverlauf unter ansonsten gleichen Bedingungen für einen Titer von dtex 1400, dessen Kurvenverlauf tendenziell gleich ist.

Wie aus der Fig. 1 weiter ersichtlich ist, wird das Flusenniveau zunächst mit zunehmendem Wassergehalt des Vorlagepolymers drastisch reduziert. Bei einem Wassergehalt von 0,02 %, der Feuchtigkeit ab Trockner, ergeben sich bei einer Spulgeschwindigkeit von 2750 m/min Flusenzahlen um 5 Flusen pro Kilometer. Bei einem Wassergehalt von etwa 0,09 % werden in Bezug auf Flusen überraschenderweise Minimalwerte erreicht. Bei weiter zunehmendem Wassergehalt nehmen die Flusenzahlen wieder stark zu.

Weitere Beispiele sind in der folgenden Tabelle I aufgeführt.

**Tabelle I**

| Nr | Titer [dtex] | Spulgeschwindigkeit Vₛₚ [m/min] | Festigkeit Ft [cN/tex] | Anzahl Flusen/km | H₂O [%] |
|---|---|---|---|---|---|
| 1 | 1880 | 2260 | 92.6 | 1,7 | 0.08 |
| 2 | 1400 | 2040 | 94.2 | 1,6 | 0.08 |
| 3 | 2100 | 2050 | 92.7 | 2,0 | 0.08 |
| 4 | 1400 | 2750 | 84 | 3,5* | 0.02 |
| 5 | 1400 | 2750 | 84 | 0,7 | 0.07 |

| | | | | | |
|---|---|---|---|---|---|
| * ohne Zugabe von Wasser | | | | | |

Die in den Beispielen 1-3 aufgeführten Garne sind als SHT-Garne (Super High Tenacity), die in den Beispielen 4 und 5 aufgeführten Garne sind als HT-Garne bezeichnet. Bei allen Beispielen wurde ein Polymer mit einer relativen Granulatviskosität RV 93 verponnen.

Daraus ist ersichtlich, dass die Flusenzahl von weniger als 1,5 Flusen pro km bei einem Wassergehalt von 0.04 bis 0.14, und von weniger als 1 Fluse pro km bei einem Wassergehalt von 0.08 bis 0.11 erreicht wird. Das erfindungsgemässe Polyamidgarn weist gegenüber dem Stand der Technik eine um die Hälfte geringere Flusenzahl auf. Das Garn ist bevorzugt zur Herstellung von Kordgeweben für den in Gummi-Einsatz, beispielsweise für Transportbänder, Treibriemen und Automobilreifen geeignet.

## Patentansprüche

1. Verfahren zur Herstellung eines PA 6.6-Industriegarns, das aus Filamenten mit einem Gesamttiter von 900 bis 2100 dtex besteht und bei einer Festigkeit von > 84cN/tex weniger als 1.5 Flusen/km aufweist, durch Schmelzspinnstrecken von Polyamid 6.6 mit einer relativen Granulatviskosität RV > 75, (gemessen in 90%-iger Ameisensäure nach ASTM D 789-81) unter Zudosierung von Wasser, **dadurch gekennzeichnet, daß** der Wassergehalt des PA 6.6 Polymers nach Zugabe des Wassers vor dem Extruder 0,04 - 0,14 Gew.-% beträgt, und daß bei einer Spulgeschwindigkeit vₛₚ, die folgende Bedingung erfüllen muß, gearbeitet wird:${\text{v}}_{\text{sp}} {\text{= (Ft}}_{\text{o}} {\text{/ Ft}}_{\text{x}} {\text{)}}^{\text{3}} {\text{* v}}_{\text{spo}} \text{,}$ wobei Ft = Festigkeit, Ftₒ = 84 cN/tex,
und vₛₚₒ = 2750 m/min.

2. Verfahren nach Anspruch 1, **dadurch gekennzeichnet, daß** die Flusenzahl bei einer Granulatviskosität RV > 90, (gemessen in 90%-iger Ameisensäure nach ASTM D 789-81) einer Feuchtigkeit >0.06 % und einer Festigkeit Ft > 90 cN/tex folgender Formel entspricht:${\text{Flusen Fl < (Ft}}_{\text{x}} {\text{/Ft}}_{\text{o}} {\text{)}}^{\text{3}} {\text{* v}}_{\text{spx}} {\text{/v}}_{\text{spo}} {\text{* Tt}}_{\text{x}} {\text{/Tt}}_{\text{o}} \text{,}$ wobei (2) Ttₒ der Titer 940 dtx und Ttₓ der Titer bei der Spulgeschwindigkeit vₛₚₓ bedeuten.

## Claims

1. Process for producing a PA 6,6 industrial yarn which consists of filaments having a total linear density of 900 to 2100 dtex and combines a tenacity of > 84 cN/tex with less than 1.5 defects/km, by melt-spin drawing of polyamide-6,6 having a relative pellet viscosity RV > 75 (measured in 90% strength formic acid using ASTM method D 789-81) in the presence of water, **characterized in that** the water content of the PA 6,6 polymer after addition of the water ahead of the extruder is 0.04 - 0.14% by weight, and **in that** the process is carried out at a winding speed vₛₚ which has to meet the following conditions:${\text{v}}_{\text{sp}} {\text{= (Ft}}_{\text{o}} {\text{/Ft}}_{\text{x}} {\text{)}}^{\text{3}} {\text{* v}}_{\text{spo}} \text{,}$ where Ft = tenacity, Ftₒ = 84 cN/tex
and vₛₚₒ = 2750 m/min.

2. Process according to Claim 1, **characterized in that** the number of defects at a pellet viscosity RV > 90 (measured in 90% strength formic acid using ASTM method D 789-81), a moisture content > 0.06% and a tenacity Ft > 90 cN/tex conforms to the following formula:${\text{defects Fl < (Ft}}_{\text{x}} {\text{/Ft}}_{\text{o}} {\text{)}}^{\text{3}} {\text{* v}}_{\text{spx}} {\text{/v}}_{\text{spo}} {\text{* Tt}}_{\text{x}} {\text{/Tt}}_{\text{o}} \text{,}$ where (2) Ttₒ is a linear density of 940 dtex and Ttₓ is the linear density at the winding speed vₛₚₓ.

## Revendications

1. Procédé pour la fabrication d'un fil industriel en polyamide 6.6 qui se compose de filaments d'un titre global de 900 à 2100 dtex et qui pour une ténacité > 84 cN/tex montre moins de 1.5 bouchons/km, obtenu par filature au fondu et étirage intégré de polyamide 6.6 ayant une viscosité relative de granulat RV > 75 (mesurée dans l'acide formique à 90 % conformément à ASTM D 789-81) sous adjonction dosée d'eau, **caractérisé en ce que** la teneur en eau du polymère de polyamide 6.6 après adjonction d'eau avant l'extrudeuse s'élève à 0,04 - 0,14 % en masse et qu'il est travaillé avec une vitesse de bobinage vₛₚ qui doit remplir la condition suivante :${\text{v}}_{\text{sp}} {\text{= (Ft}}_{\text{o}} {\text{/ Ft}}_{\text{x}} {\text{)}}^{\text{3}} {\text{* v}}_{\text{spo}} \text{,}$ ou Ft = ténacité, Ftₒ = 84 cN/tex et vₛₚₒ = 2750 m/mn

2. Procédé selon la revendication 1, **caractérisé en ce que**, pour une viscosité relative de granulat RV > 90 (mesurée dans l'acide formique à 90 % conformément à ASTM D 789-81), une humidité > 0.06 % et une ténacité Ft > 90 cN/tex, le nombre de bouchons suit la formule suivante :${\text{Bouchons FI < (Ft}}_{\text{x}} {\text{/ Ft}}_{\text{o}} {\text{)}}^{\text{3}} {\text{* v}}_{\text{spx}} {\text{/ v}}_{\text{spo}} {\text{* Tt}}_{\text{x}} {\text{/ Tt}}_{\text{o}} \text{,}$ ou Ttₒ représente le titre 940 dtex et Ttₓ le titre pour la vitesse de bobinage vₛₚₓ.
